# EUROPÄISCHE PATENTSCHRIFT

(11) **EP 1 242 642 B1**
(45) Veröffentlichungstag und Bekanntmachung des Hinweises auf die Patenterteilung: **01.10.2003**
(21) Anmeldenummer: 00991157.9
(22) Anmeldetag: 11.12.2000
(51) Int. Cl.: C22C 1/05, B22F 9/24

(54) **VERFAHREN ZUR HERSTELLUNG VON PULVERMISCHUNGEN BZW. VERBUNDPULVER**
METHOD FOR PRODUCTION OF POWDER MIXTURE OR COMPOSITE POWDER
PROCEDE DE PRODUCTION DE MELANGES DE POUDRES OU POUDRES COMPOSITES

(30) Priorität: 22.12.1999 DE 19962015
(43) Veröffentlichungstag der Anmeldung: 25.09.2002
(73) Patentinhaber: H.C. Starck GmbH, 38642 Goslar (DE)
(72) Erfinder: MENDE, Bernd, 38667 Bad Harzburg (DE); GILLE, Gerhard, 38640 Goslar (DE); LAMPRECHT, Ines, 38723 Rhüden (DE)
(74) Vertreter: Zobel, Manfred, Dr.
(86) Internationale Anmeldenummer: EP0012484
(87) Internationale Veröffentlichungsnummer: WO01046484

(56) Entgegenhaltungen:
- EP-A- 0 846 658
- GB-A- 383 327
- US-A- 3 923 496
- US-A- 5 248 328

## Beschreibung

Die vorliegende Erfindung betrifft ein Verfahren zur Herstellung Pulvermischungen bzw. Verbundpulver, die aus mindestens zwei Pulverarten bzw. Feststoffphasen in disperser Form bestehen und die als Vorstoffe für Teilchenverbundwerkstoffe oder als Spritzpulver für Oberflächenbeschichtungen eingesetzt werden. Hinsichtlich der Zusammensetzung enthalten diese Verbundpulver hochschmelzende Metalle (wie z. B. W und Mo) oder Hartstoffe (wie z.B. WC, TiC, TiN, Ti(C,N) TaC, NbC und Mo₂C) oder keramische Pulver (wie z.B. TiB₂ und B₄C) einerseits und Bindemetalle (wie z. B. Fe, Ni, Co, Cu und Sn) oder Mischkristalle und Legierungen dieser Bindemetalle andererseits.

Die wichtigsten Anwendungen als Teilchenverbunde sind Hartmetalle, Cermets, Schwermetalle und Funktionswerkstoffe mit speziellen elektrischen (Kontakt- und Schaltwerkstoffe) und thermischen Eigenschaften (Heat sinks).

Die effektiven Eigenschaften dieser Teilchenverbunde wie z.B. Härte, Elastizitätsmodul, Bruchzähigkeit, Festigkeit und Verschleißwiderstand, aber auch elektrische und thermische Leitfähigkeit werden neben den Eigenschaften und Anteilen der Phasen vor allem durch den Dispersionsgrad, die Homogenität und die Topologie dieser Phasen so wie durch Strukturdefekte (Poren, Verunreinigungen) bestimmt. Diese strukturellen Charakteristika der Teilchenverbunde werden ihrerseits durch die pulverförmigen Vorstoffe und deren pulvermetallurgische Verarbeitung (Pressen, Sintern) zu kompakten Werkstoffen bestimmt.

Gemäß dem Stand der Technik gibt es verschiedene Technologien, um derartige Vorstoffe, d. h. Gemische aus mindestens zwei Pulvertypen herzustellen. Ohne Einschränkung der Allgemeinheit werden der Stand der Technik, die mit ihm verbundenen Nachteile und das Wesen dieser Erfindung am Beispiel der Hartmetalle und der W-Cu- und Mo-Cu-Verbunde dargestellt.

Hartmetalle sind Teilchenverbunde aus mindestens zwei Phasen, der WC- Hartstoffphase (97 - 70 m%) und der eutektischen Co-W-C-Bindemetallphase (3 - 30 m%), die sich durch Lösung von W und C in Co beim Flüssigphasensintern ausbildet und die WC-Teilchen bindet. Je nach Anwendung (Schneidwerkzeuge für Stähle, Stahlund Grauguss, Nichteisenmetalle, Beton, Stein und Holz oder Verschleiß- und Konstruktionsteile) können die Hartmetalle weitere Hartstoffphasen wie die kubischen (W, Ti)- und (W, Ta/Nb)-Mischcarbide mit Anteilen von 1 bis 15 m % enthalten. Bei besonders starker korrosiver Beanspruchung der Hartmetalle wird der Co-basierte Binder ganz oder teilweise durch Ni,Cr(Fe)-Legierungen ersetzt und bei Feinstkornhartmetallen dienen Dopezusätze wie z. B. VC und Cr₃C₂ ≤ 1 m %) zur Steuerung von Komwachstum und Gefügeausbildung.

Die Hartstoffteilchen (WC und Mischcarbide) sind Träger der Härte, Verschleißfestigkeit und der Hochtemperatureigenschaften, während die Bindemetalle vorrangig die Bruchzähigkeit, die Thermoschockfestigkeit und die Biegebruchfestigkeit bestimmen. Hartmetalle zeichnen sich insbesondere durch sehr günstige Kombinationen von Härte und Zähigkeit sowie Hochtemperaturstabilität und Verschleiß-/Korrosionsfestigkeit aus. Dies wird dadurch erreicht, dass entweder die Hartstoffteilchen vollständig dispergiert im Bindemetall eingebunden vorliegen oder bei abnehmendem Bindemetallgehalt sich zwei einander durchdringende Phasenbereiche von Hartstoff und Binder herausbilden. Diese Strukturausbildung verläuft beim Sintern parallel zur Verdichtung des Presslings. Die Verdichtung während des Sinterprozesses erfolgt zu 70 - 85 % des Dichtezuwachses im Stadium der Festphasensinterung, d. h. die WC-Körner bewegen sich unter Wirkung des viskos fließenden und benetzenden Bindemetalls in energetisch bevorzugte Lagen, siehe z. B. GILLE, SZESNY, LEITNER; Proc. 14^{th} Int. Plansee Seminar, Vol. 2, Reutte 1997. Über die gleichzeitig ablaufende Diffusion von W und C in die Co-Teilchen wird schließlich die eutektische Zusammensetzung erreicht und das Bindemetall schmilzt.

Danach laufen die restlichen 15 - 30 % der Verdichtung über weitere Teilchenumlagerungen und Porenauffüllung mit flüssigem Binder ab. Die Endphase der Verdichtung und Strukturausbildung erfolgt durch OSTWALD-Reifung, d.h. kleine Hartstoffteilchen gehen wegen des höheren Lösungsdruckes im flüssigen Binder in Lösung und scheiden sich an größeren, benachbarten Hartstoffleilchen wieder aus. Diese Umlösung führt zu einer Komvergröberung und bestimmt die endgültige Hartstoff-Binder-Topologie. Im Hinblick auf die hier vorliegende Erfindung ist insbesondere der Tatbestand wichtig, dass bis zu 85 % der Verdichtung und Strukturbildung im Stadium der Festphasensinterung erfolgen und dieses wiederum stark durch die Eigenschaften und die Qualität der Vorstoffe, d. h. der Verbundpulver geprägt wird.

Der Stand der Technik der Hartmetallherstellung ist beispielsweise in SCHEDLER, Hartmetall für den Praktiker, Düsseldorf 1988 dargestellt. Gemäß der Hartmetallzusammensetzung werden die separat hergestellten Hartstoff- und Bindemetallpulver zunächst eingewogen, gemischt und vermahlen. Die WC-Ausgangspulver liegen je nach Hartmetallsorte mit ihren Korngrößen im Bereich von 0,5 ... 50 µm, sind meistens leicht agglomeriert und müssen ausreichende chemische Reinheit besitzen. Durch die Variation der WC-Komgrößen und der Bindemetallgehalte zwischen 3 und 30 m % können wichtige Eigenschaften wie Härte, Zähigkeit und Verschleißwiderstand in starkem Maße variiert und dem speziellen Einsatz angepasst werden.

US-A-5 248 328 beschreibt ein Verfahren wobei eine Komponente (SE- Metall) über eine Fällung in einer Suspension einem Hartstoff oder einem Bindemetall in relativ kleinen Mengen zugemischt wird. Um ein Hartmetall herzustellen werden Hartstoff und Bindemetall gemischt und vermahlen.

Bei der heute durchgängig angewandten Nassmahlung werden die verschiedenen Pulverbestandteile in ein feinstdisperses Gemenge überführt. Als Mahlflüssigkeit dienen organische Flüssigkeiten wie z. B. Hexan, Heptan, Benzin, Tetralin, Alkohol oder Aceton. Mahlflüssigkeit und -medium (Hartmetallkugeln) ermöglichen zwar eine hochdisperse Verteilung der Pulverteilchen, mit steigender Feinheit und Dispersität setzt jedoch trotz der organischen Mahlflüssigkeit verstärkt eine Feuchtigkeitsund Gasaufnahme sowie eine Oxidation der Pulver ein. Nach der Mahlung wird das Pulvergemisch über Absieben von den Mahlkugeln und über Verdampfen von der Mahlflüssigkeit getrennt, getrocknet und gegebenenfalls granuliert. Die Mahlung erfolgt vorwiegend in Attritoren und Kugelmühlen, manchmal auch in Schwingmühlen. Die gegenwärtig dominierende und großtechnisch seit ca. 20 Jahren angewandte Form der Trocknung ist die Sprühtrocknung unter Inertgas, mit gleichzeitiger Granulierung der Verbundpulver. Die getrockneten und gegebenenfalls granulierten Mischungen werden gepresst, stranggepresst oder über Spritzguss (MIM) zu Formteilen verarbeitet und anschließend gesintert. Dem eigentlichen Verdichtungsprozess sind das Entwachsen, d. h. das Austreiben von Presshilfsmitteln sowie das Vorsintern zur Desoxidation und Vorverdichtung vorgeschaltet. Die Sinterung erfolgt entweder unter Vakuum oder Inertgasdrücken bis zu 100 bar bei Temperaturen zwischen 1350 und 1500 °C.

Dieser oben skizzierte, großtechnisch dominierende Standardprozess der Hartmetallherstellung hat hinsichtlich der Mischungsfertigung (Verbundpulverherstellung) durch Nassmahlung folgende Nachteile:
- Der Prozess ist zeit-, energie- und kostenintensiv. Typischerweise liegen die Mahldauem in Attritoren bei 8 - 15 h, in Kugelmühlen bei 50 - 120 h und wegen der organischen Mahlflüssigkeiten ist exgeschützte Anlagentechnik notwendig. Die Anlagentechnik ist außerdem sehr platzaufwendig, da in einem Mahlgefäß nur ca. 20 % des Volumens durch die Pulvermischung, der Rest durch Leerraum, Mahlkugeln und -flüssigkeit beansprucht werden.
- Der Verschleiß der teuren Mahlkugeln (Hartmetall) und der Mahlgefäße (V2A-Stahl) verursacht hohe Kosten und Verunreinigungen der Mischung.
- Die Feuchtigkeits- und Gasaufnahme führt zur Oxidation der Pulver, behindert das Sinterverhalten und kann zur Porosität und damit zur Verschlechterung von Eigenschaften, insbesondere der Festigkeit, führen. Dem muss durch entsprechend aufwendige Maßnahmen beim Vorsintem und Sintern entgegengewirkt werden, z. B. durch Desoxidation mit H₂ und ausreichende Entgasung vor dem Dichtsintern.
- Die Duktilität der Bindemetalle kann beim Mahlen dazu führen, dass die Pulver nicht nur deagglomeriert oder feiner dispergiert werden, sondern im Gegenteil zu flachen Scheiben (flakes) oder anderweitig ungünstigen Formen plastisch verformt und ausgeschmiedet werden. Dies tritt insbesondere bei den plastisch gut verformbaren Bindemetallen mit kfz-Struktur auf und kann im gesinterten Hartmetall zur inhomogenen Bindenrerteilung und zu festigkeitsmindemden Poren führen.
- Die Nassmahlung kann bestenfalls eine vollständige Deagglomeration, ein teilweises Aufbrechen von Primärteilchen und eine homogene, feinstdisperse Verteilung der Pulverkomponenten bewirken. Es ist jedoch nicht möglich, eine spezielle, für die weitere Verarbeitung vorteilhafte Phasentopologie wie beispielsweise die Beschichtung der Hartstoffteilchen mit Bindemetall (composite sphere) zu erreichen.

Entsprechend diesen Nachteilen der Nassmahlung unter organischen Mahlflüssigkeiten, die gegenwärtig nahezu hundertprozentig angewandt wird, wurden verschiedene Vorschläge unterbreitet und Technologien entwickelt, um diese Nachteile zu beseitigen.

So wird in der GB-A 346 473 vorgeschlagen, die Hartstoffpartike) elektrolytisch mit einem Überzug des Bindemetalls zu beschichten, um die aufwendige Mahlung mit all ihren Nachteilen zu umgehen. Dieses Verfahren ist jedoch wegen des umständlichen Handlings nicht für den industriellen Maßstab geeignet und besitzt darüber hinaus den Nachteil, dass nur ein Metall, aber nicht mehrerere homogen gemischt auf die Hartstoffpartikel aufgebracht werden können, da unterschiedliche Metalle im allgemeinen unterschiedliche elektrochemische Abscheidungspotentiale besitzen.

In der WO 95/26843 (EP-A 752 922, US-A 5 529 804) wird ein Verfahren beschrieben, bei dem Hartstoffpartikel in Polyolen mit reduzierenden Eigenschaften, wie z.B.

Ethylenglykol, unter Zusatz von löslichen Cobalt- oder Nickelsalzen dispergiert werden. Bei Siedehitze des Lösungsmittels und 5stündiger Reduktionszeit wird Cobalt oder Nickel auf den Hartstoffpartikeln abgeschieden. Das resultierende Verbundpulver ergibt tatsächlich ohne kostenintensive Mahlung nach Abtrennung des Feststoffes, Waschen, Trocknen, Pressen und Sintern dichte Gefügestrukturen in der Hartmetallegierung. Die beigefügten REM-Fotos lassen aber erkennen, dass relativ grobe Hartstoffpartikel mit Durchmessern um 3 - 5 µm zur Beschichtung mit jeweils einem Bindemetall eingesetzt wurden.

Weiterhin müssen bei diesem Verfahren zur Erzielung wirtschaftlich vertretbarer Ausbeuten an Bindemetallen zwischen 5 - 40 Mole Reduktionsmittel pro Mol Metallkomponente aufgewendet werden und die während der Reduktion entstehenden flüchtigen Verbindungen (Alkanale, Alkanone, Alkansäuren) müssen abdestilliert werden. Über die Entsorgung dieser unerwünschten Nebenprodukte und den Verbleib der großen Menge überschüssigen Reduktionsmittels, das auch Nebenprodukte enthält, werden keine Angaben gemacht. Die erforderliche lange Reduktionszeit schränkt die Durchsatzkapazität des Verfahrens ein. Diese Bedingungen führen zwangsläufig zu hohen Verfahrenskosten.

Nach WO 97/11805 wird das Verfahren der Reduktion mit Polyolen nach WO 95/26843 modifiziert, um den enormen Überschuss an Reduktionsmitteln zu verringern und die Wirtschaftlichkeit zu verbessern. Die Reduktionsreaktion in flüssiger Phase wird nach Verbrauch einer stöchiometrischen Menge Polyol, bezogen auf den Metalleinsatz, abgebrochen, um die Bildung unerwünschter Nebenprodukte zu unterdrücken und das überschüssige Polyol rezirkulieren zu können. Das Hartstoff-Metall-Zwischenprodukt wird filtriert und nachfolgend auf trockenem Weg unter Wasserstoff bei 550 °C und sehr langer Reduktionszeit von ca. 24 h zum fertigen Verbundpulver reduziert. In einer alternativen Ausführungsform wird in einer wässrigen Cooder Ni-haltigen Lösung der Hartstoff suspendiert und durch Zufügen von Ammoniak oder einem Hydroxid eine Metallverbindung auf der Oberfläche der Hartstoffpartikel niedergeschlagen. Nach Abtrennung der Lösung wird dieses Zwischenprodukt bei erhöhter Temperatur unter Wasserstoff reduziert. Die verringerte Einsatzmenge an Polyolen als Lösungs- und Reduktionsmittel und das Unterdrücken von Nebenreaktionen muss durch eine deutliche längere Nachreduktion des Zwischenproduktes unter Wasserstoff und bei erhöhter Temperatur kompensiert werden.

Gemäß US-A 5 759 230 werden ebenfalls Alkohole benutzt, um darin gelöste Metallverbindungen zum Metall- oder Legierungspulver zu reduzieren oder auf einem im Lösungsmittel dispergiertem Substrat als Metallfilm niederzuschlagen. Als Substrate werden unter anderem Glaspulver, Teflon, Graphit, Aluminiumpulver und Fasern eingesetzt.

Ein weiteres Verfahren beschreibt WO 95/26245 (US-A 5 505 902). Metallsalze der Eisengruppe, z.B. Co-acetat, werden in einem polaren Lösungsmittel, z.B. Methanol, gelöst und ein Komplexbildner, wie z.B. Triethanolamin, zugesetzt. Wahlweise kann ein Kohlenstoff-Träger, wie z.B. Zucker, zugesetzt werden. In dieser Lösung wird der gut deagglomerierte Hartstoff dispergiert und durch nachfolgendes Verdampfen des Lösungsmittels mit einer metallhaltigen organischen Schicht umhüllt. In der folgenden thermischen Verfahrensstufe wird zwischen 400-1100°C unter Stickstoff und/oder Wasserstoff die organische Hülle der Hartstoffpartikel ausgebrannt und danach in einem letzten Schritt bei ca. 700°C, vorzugsweise unter Wasserstoff, und mit Glühzeiten von 120-180 min. zum Verbundpulver reduziert. Statt Wasserstoff können auch andere reduzierende Gase oder Gasgemische eingesetzt werden. Nach Angabe können mit dem auf diese Weise entstandenen Verbundpulver unter üblichen Bedingungen Sinterkörper mit porenfreier Gefügestruktur erhalten werden. Die Nachteile dieses Verfahrens sind vergleichsweise hohe Lösungsmittelverluste, entsprechende sicherheitstechnische Vorkehrungen und zweifache thermische Behandlung, verfahrenstechnische Probleme durch das Handling mit hochviskosen Mischungen beim Verdampfen des Lösungsmittels und aufwendige Reinigung/Entsorgung der Zersetzungsprodukte beim Ausbrennen der organischen Hülle im ersten thermischen Verfahrensschritt.

Die US-A 5 352 269 beschreibt den Spray Conversion Process (NANODYNE Inc.). Gemäß diesem Prozess werden zunächst wässrige Lösungen, die z. B. W und Co in geeigneten Konzentrationen und Anteilen enthalten und beispielsweise aus Ammoniummetawolframat und Kobaltchlorid hergestellt werden, sprühgetrocknet. In den dabei gebildeten, amorphen Precursorpulvern sind die Metalle W und Co auf atomarer Ebene gemischt. Bei einer nachfolgenden carbothermischen Reduktion und Carburierung unter H₂/CH₄-, H₂/CO- und CO/CO₂-Gasatmosphären entstehen feinstkristalline WC-Teilchen mit Komabmessungen von 20 - 50 nm, die jedoch stark agglomeriert und mit Kobaltbereichen durchsetzt bzw. gebunden sind und als hohlkugelförmige Aggregate Durchmesser von ca. 70 µm aufweisen. Obwohl die WC- und Co-Teilchen bei diesem Spray Conversion Prozess nicht mehr separat hergestellt werden und am Ende dieses Prozesses bereits als Mischung vorliegen, ist dennoch eine Mahlung notwendig, um die Homogenität der Phasenverteilung und vor allem das Press- und Schrumpfungsverhalten zu verbessern. Der entscheidende Nachteil dieser Verbundpulver liegt jedoch darin, dass die prozesstechnisch bedingte, niedrige Carburierungstemperatur (≤ 1000 °C) zu stark gestörten WC-Kristallgittern und dies wiederum zu starkem Komwachstum beim Sintern führt. Eine Anhebung der Carburierungstemperatur zur Ausbildung eines perfekteren Kristallgitters ist wegen der Anwesenheit des Bindemetalls nicht möglich, da sonst bereits ein Sinterprozess zwischen dem WC und Co einsetzen würde.

Ein analoges Vorgehen wie bei den zuletzt beschriebenen Patenten für Hartmetallverbundpulver wird in den US-A 5 439 638, 5 468 457 und 5 470 549 für W-Cu-Verbundpulver und den daraus hergestellten Verbundwerkstoffen dargestellt. Diese W-Cu-Verbunde mit 5 - 30 m % Cu finden Einsatz bei elektrischen Kontakten und Schaltern sowie bei Heat sinks und werden bislang vorwiegend über das Tränken von porösen W-Sinterskelettkörpem mit flüssigem Cu hergestellt. Die zitierten Patente sollen die Schwierigkeiten, die derzeit noch mit dem rein pulvermetallurgischen Verfahren verbunden sind, abbauen und dieser Technologie zum Durchbruch verhelfen, indem verbesserte W-Cu-Verbundpulver eingesetzt werden.

In der US-A 5 439 638 werden wegen des besseren Misch- und Mahlverhaltens zunächst W- und Cu-Oxidpulver miteinander vermahlen und anschließend mit H₂ zu Metallgemischen reduziert. Um eine noch bessere Vermischung der Metallkomponenten W und Cu zu erreichen, werden gemäß den US-A 5 468 457 und 5 470 549 zunächst Komplexoxide wie z. B. das Kupferwolframat (Cu WO₄) durch Glühen erzeugt. Bei der nachfolgenden Reduktion mit H₂ wird die im Oxid auf atomarer Ebene vorliegende Mischung von W und Cu genutzt, um hochdisperse W- und Cu-Bereiche bzw. -teilchen im Metallgemisch zu erreichen (W und Cu sind ineinander faktisch nicht löslich). Obwohl die Feinheit und Dispersität der Pulver und der daraus hergestellten W-Cu-Verbunde nach diesem Verfahren deutlich besser als bei dem Tränkverfahren sind, wird dies mit einem relativ aufwendigen und teuren Verfahren, d.h. mit Wolframatsynthese, Reduktion und pulvermetallurgischer Weiterverarbeitung, erreicht. Außerdem müssen teure Ausgangsstoffe wie z.B. das Ammoniummetawolframat eingesetzt werden.

All diese alternativen Verfahren vermeiden zwar die aufwendige Nassmahlung, sie haben aber immer noch die Nachteile, dass sie im technischen Maßstab entweder nicht realisierbar sind und/oder einen unverhältnismäßig großen Einsatz an Reduktionsmitteln erfordern, eine große Zahl und Menge unerwünschter Nebenprodukte erzeugen und lange Verfahrenszeiten benötigen. Die Nebenprodukte führen zu Entsorgungsproblemen und -kosten. Die langen Verfahrenszeiten verteuern das Produkt. Spezielle Topologien wie die Beschichtung der Hartstoffteilchen mit Bindemetallen lassen sich zwar gemäß GB-A 346 473 erreichen, eine großtechnische Umsetzung ist jedoch aus Verfahrens- und Kostengründen nie erfolgt.

Es wurde nun gefunden, dass Verbundpulver mit sehr guter Homogenität, Dispersität und gegebenenfalls auch spezieller Topologie der Komponenten/Phasen dadurch hergestellt werden können, dass die erwünschten Bindemetallpulver (-phasen) in vorgelegte Suspensionen, die bereits die anderen Komponenten des Verbundpulvers wie hochschmelzende Metall- oder Hartstoff- oder keramische Pulver enthalten, als Oxalat gefällt werden.

Nach der Mischfällung liegt eine Mehrkomponentensuspension mit mindestens zwei unterschiedlichen Feststoffphasen, z.B. den vorab suspendierten WC-Teilchen und den gefällten Co-, Fe-, Ni-, Cu-, Sn-Bindemetallen, vor. Dieses Reaktionsprodukt wird gewaschen und getrocknet, thermisch unter reduzierender Atmosphäre behandelt und kann dann, gegebenenfalls nach Agglomerierung, ohne weitere aufwendige Mahlung gepresst und gesintert werden. Die so hergestellten Sinterprodukte sind hinsichtlich Porosität, Gefügeausbildung und den mechanisch-physikalischen Eigenschaften den konventionell hergestellten Produkten mindestens gleichwertig oder überlegen.

Gegenstand der vorliegenden Erfindung ist ein Verfahren nach Anspruch 1.

Als hochschmelzende Metalle werden Metalle mit Schmelzpunkten oberhalb von 2000°C wie Molybdän, Wolfram, Tantal, Niob und/oder Rhenium verwendet. Technische Bedeutung haben insbesondere Molybdän und Wolfram erlangt. Als Hartstoffe sind insbesondere Wolframcarbid, Titancarbid, Titannitrid, Titancarbonitrid, Tantalcarbid, Niobcarbid, Molybdäncarbid und/oder deren Mischmetallcarbide und/oder Mischmetallcarbonitride geeignet, gegebenenfalls unter Zusatz von Vanadiumcarbid und Chromcarbid. Als keramische Pulver kommen insbesondere TiB₂ oder B₄C in Frage. Ferner können Pulver und Mischungen aus hochschmelzenden Metallen, Hartstoffen und/ oder keramischen Pulvern eingesetzt werden.

Die erste Pulverart kann insbesondere in Form von feinteiligen Pulvern mit mittleren Teilchendurchmessern im Nanometerbereich bis zu mehr als 10 µm eingesetzt werden. Als Bindemetalle werden Cobalt, Nickel, Eisen, Kupfer und Zinn sowie deren Legierungen eingesetzt

Erfindungsgemäß werden die Bindemetalle als Vorläuferverbindungen in Form ihrer wasserlöslichen Salze und deren Mischungen in wässriger Lösung eingesetzt. Geeignete Salze sind Chloride, Sulfate, Nitrate oder auch Komplexsalze. Aufgrund der leichten Verfügbarkeit sind im allgemeinen Chloride und Sulfate bevorzugt.

Für die Fällung als Oxalat geeignet sind Oxalsäure oder wasserlösliche Oxalate wie Ammoniumoxalat oder Natriumoxalat. Die Oxalsäurekomponente kann als wässrige Lösung oder Suspension eingesetzt werden.

Erfindungsgemäß kann die erste Pulverart in der wässrigen Lösung der Vörläuferverbindung der zweiten Pulverart suspendiert werden und eine wässrige Lösung oder Suspension der Oxalsäurekomponente zugegeben werden. Ferner ist es möglich, die Oxalsäurekomponente in Pulverform in die Suspension, die die erste Pulverart enthält, einzurühren.

Erfindungsgemäß kann aber auch die erste Pulverart in der wässrigen Lösung oder Suspension der Oxalsäurekomponente suspendiert werden und die wässrige Lösung der Vorläuferverbindung für die zweite Pulverart zugegeben werden. Vorzugsweise erfolgt die Vermischung der beiden Suspensionen bzw. der Suspension mit der Lösung unter kräftigem Rühren.

Die Fällung kann kontinuierlich durch gleichzeitige, kontinuierliche Einleitung in einen Durchflußreaktor unter kontinuierlichem Abzug des Fällungsproduktes erfolgen. Sie kann ferner diskontinuierlich durch Vorlage der die erste Pulverart enthaltenden Suspension und Einleiten des zweiten Fällungspartners erfolgen. Dabei kann es zur Gewährleistung einer über das Fällungsreaktorvolumen gleichmäßigen Fällung zweckmäßig sein, die Oxalatkomponente in Form eines festen Pulvers in die Suspension aus erster Pulverart und Lösung der Vorläuferverbindung für die zweite Pulverart einzurühren, so dass die Oxalatkomponente gleichmäßig verteilt werden kann, bevor die Fällung durch deren Auflösung erfolgt. Femer lässt sich über die Depotwirkung des Einsatzes einer festen Oxalatkomponente die Teilchengröße für das Fällungsprodukt steuern.

Bevorzugt wird die Oxalsäurekomponente in 1,02 bis 1,2-facher stöchiometrischer Menge, bezogen auf die Vorläuferverbindung für die zweite Pulverart eingesetzt.

Die Konzentration der Oxalsäurekomponente in der Fällungssuspension, bezogen auf den Beginn der Fällung, kann 0,05 bis 1,05 mol/l, besonders bevorzugt mehr als 0,6, insbesondere bevorzugt mehr als 0,8 mol/l betragen.

Nach beendeter Fällung wird die Feststoffmischung aus Präzipitat und erster Pulverart von der Mutterlauge abgetrennt. Dies kann durch Filtration, Zentrifugieren oder Dekantieren erfolgen.

Vorzugsweise erfolgt anschließend eine Waschung mit entionisiertem Wasser zur Entfernung anhaftender Mutterlauge, insbesondere der Anionen der Vorläuferverbindung.

Nach einem gegebenenfalls getrennten Trocknungsschritt wird die Feststoffmischung aus erster Pulverart und Präzipitat unter einer reduzierenden Gasatmosphäre bei Temperaturen von vorzugsweise 350 bis 650°C, behandelt. Bevorzugt wird als reduzierendes Gas Wasserstoff oder ein Wasserstoff /Inertgas-Gemisch, weiter bevorzugt ein Stickstoff-Wasserstoffgemisch eingesetzt. Dabei wird das Oxalat vollständig in gasförmige, zum Teil die Reduktion fördernde Komponenten (H₂O, CO₂; CO) zerlegt und die zweite Pulverart durch Reduktion zum Metall erzeugt.

Die Oxalatzersetzung und Reduktion kann im bewegten oder statischen Bett, beispielsweise in Rohröfen oder Drehrohröfen oder Durchschuböfen kontinuierlich oder diskontinuierlich und unter strsömenden, reduzierenden Gasen durchgeführt werden. Geeignet sind ferner beliebige für die Durchführung von Feststoff-Gasreaktionen geeignete Reaktoren, wie beispielsweise Wirbelschichtöfen.

In den erfindungsgemäß erhältlichen Pulvermischungen bzw. Verbundpulvem liegen die Pulver der ersten und zweiten Art teilweise als getrennte ("Pulvermischung"), teilweise als aneinander haftende ("Verbundpulver") Komponenten in äußerst gleichmäßiger Verteilung im wesentlichen ohne Ausbildung von Agglomeraten vor. Sie können ohne jede weitere Behandlung weiterverarbeitet werden. Insbesondere sind die Pulver geeignet für die Herstellung von Hartmetallen, Cermets, Schwermetallen, metallgebundenen Diamantwerkzeugen oder elektrotechnischen Funktionswerkstoffen durch Sintem, gegebenenfalls unter Einsatz organischer Bindemittel zur Herstellung sinterfähiger Grünkörper. Sie sind weiter geeignet zur Oberflächenbeschichtung von Teilen und Werkzeugen beispielsweise durch thermisches oder Plasma-Spritzen oder zur Verarbeitung durch Strangpressen oder Metal Injection Molding (MIM).

Die Erfindung wird ohne Beschränkung der Allgemeinheit durch die nachfolgenden Beispiele erläutert:

### Beispiele

### Beispiel 1

5,02 kg Wolframcarbid (Sorte WC DS 80, Lieferant H.C.Starck) wurden in 5 l Lösung dispergiert, die durch Auflösen von 2,167kg CoCl_{2*}6H₂O in entionisiertem Wasser hergestellt wurde. Unter ständigem Rühren wurde bei Raumtemperatur über eine Zeit von 20 min eine Lösung von 1,361 kg Oxalsäuredihydrat in 13 l entionisiertem Wasser zugegeben und weitere 60 min zur Vervollständigung der Fällung nachgerührt. Das Präzipitat wurde über eine Nutsche filtriert, mit entionisiertem Wasser gewaschen, bis im ablaufenden Filtrat kein Chlorid mehr nachweisbar war, und nachfolgend sprühgetrocknet. Das sprühgetrocknete Pulver wurde anschließend im Rohrofen bei 500°C unter Wasserstoff 90 min reduziert und an diesem Verbundpulver die chemische Zusammensetzung und die physikalischen Eigenschaften gemessen: Co 9,51 %; C total 5,52 %; C frei 0,04 % (nach DIN ISO 3908); O 0,263 %; FSSS 0,76 µm (ASTM B 330); Komverteilung mit Laserbeugungsmethode d10=1,01µm, d50=1,83µm, d90=3,08µm (ASTM B 822). Eine REM-Analyse (Fig. 1) mit energiedispersiver Auswertung (Fig. 2) zeigt eine gleichmäßige Verteilung des Cobalts zwischen den Wolframcarbidkömem.

Mit diesem Pulver wurde ohne jede sonstige Behandlung ein Hartmetalltest nach fogender Verfahrensweise ausgeführt: Herstellen eines Grünkörpers mit einem Pressdruck von 150 MPa, Aufheizen des Grünkörpers im Vakuum mit einer Rate von 20 K/min auf 1100°C, 60 min Halten bei dieser Temperatur, weiteres Aufheizen mit einer Rate von 20 K/min auf 1400°C, 45 min Halten bei dieser Temperatur, Abkühlung auf 1100°C, 60 min Halten bei dieser Temperatur und dann Abkühlung auf Raumtemperatur. Am Sinterkörper wurden folgende Eigenschaften gemessen: Dichte 14,58 g/cm³; Koerzitivkraft 19,9 kA/m bzw. 250 Oe; Härte HV₃₀ 1580 kg/mm² bzw. HRA 91,7; magnetische Sättigung 169,2 Gcm³/g bzw. 16,9 µTm³/kg; Porosität AOO B00 C00 nach ASTM B 276 (unter dem Lichtmikroskop bei 200facher Vergrößerung keine sichtbare Porosität) bei einwandfreier, mikrodisperser Gefügestruktur. Die lineare Schrumpfung des Sinterkörpers wurde mit 19,06 % gemessen.

### Beispiel 2

In einer Suspension von 465,4g Oxalsäuredihydrat in 1,6 l entionisiertem Wasser wurden in einer alternativen Ausführungsform 2000 g Wolframcarbid der Sorte DS 80 (Lieferant H.C.Starck) und 1 g Ruß über 60 min homogen dispergiert. Dann wurden 2 1 Co-Lösung mit 893,4 g CoCl_{2*}6H₂O schnell hinzugefügt und weitere 10 min zur Vervollständigung der Fällung gerührt. Nach Filtration und Waschung des Präzipitates mit entionisiertem Wasser (bis im Ablauf kein Chlorid mehr nachweisbar war) wurde die Mischung sprühgetrocknet und nachfolgend im Rohrofen 90 min bei 420°C in einer Atmosphäre aus 4 Vol.-% Wasserstoff und 96 Vol.-% Stickstoff reduziert. Das resultierende Verbundpulver enthielt 8,24 % Co, 5,63 % Kohlenstoff gesamt, 0,06 % Kohlenstoff frei (nach DIN ISO 3908), 0,395 % Sauerstoff und 0,0175 % Stickstoff. Die physikalischen Eigenschaften wurden mit FSSS 0,7 µm, Komgrößenverteilung mit Laserbeugungsmethode d10=0,87 µm, d50=1,77 µm und d90=3,32µm gemessen. Die REM-Aufnahmen zeigen in SEI-Mode ein gut deagglomeriertes Gemisch (Fig. 3) und bei emergiedispersiver Auswertung eine sehr gleichmäßige Verteilung des Cobalts im Verbundpulver (Fig. 4). Mit diesem Pulver wurde unter analogen Bedingungen wie im Beispiel 1 ein Hartmetalltest ausgeführt und am resultierenden Sinterkörper folgende Eigenschaften gemessen: Dichte 14,71 g/cm³, Koerzitivkraft 19,1 kA/m bzw. 240 Oe, Härte HV30 1626 kg/mm² bzw. HRA 92,0_{,} magnetische Sättigung 157,8 G cm³/g bzw. 15,8 µTm³/kg, eine geringe Porosität A00 B02 C00 und eine homogene, mikrodisperse Gefügestruktur.

### Beispiel 3

357,7 g CoCl_{2*}6H₂O, 266,04 g NiSO_{4*}6H₂O und 180,3 FeCl_{2*}2H₂O wurden mit entionisiertem Wasser zu 2 l Mischsalzlösung aufgelöst und darin 2 kg Wolframcarbid der Sorte DS 80 (Lieferant H.C.Starck) und 1 g Ruß über 60 min dispergiert. Als Fällungsmittel wurden 5 l Oxalsäurelösung mit 480,2 g (COOH)_{2*}2H₂O zugesetzt und nachfolgend weitere 10 min zur Vervollständigung der Fällung gerührt. Dann wurde filtxiert, der Niederschlag mit entionisiertem Wasser frei von Anionen gewaschen und nachfolgend im Rohrofen 90 min bei 500°C in einer Atmosphäre aus 96 Vol.-% Stickstoff und 4 Vol.-% Wasserstoff reduziert. Das entstandene Verbundpulver enthielt neben der Hauptkomponente Wolframcarbid 3,60 % Co, 2,50 % Ni, 2,56 % Fe, 5,53 % Kohlenstoff gesamt, 0,07 % Kohlenstoff frei, 0,596 % Sauerstoff und 0,0176 % Stickstoff. Die Korngröße wurde mit FSSS 0,7 µm gemessen und die Komgrößenverteilung mit dem Laserbeugungsverfahren mit d10=1,69 µm, d50=3,22 µm und d90=5,59 µm. Die REM-Analyse zeigt ein gut deagglomeriertes Verbundpulver (Fig. 5) mit gleichmäßiger Verteilung des Fe, Co und Ni (Fig. 6-8).

### Beispiel 4

In 2 l Lösung mit 300,4 g FeCl_{2*}2H₂O und 443,4 g NiSO_{4*}6H₂O wurden 2 kg Wolframcarbid der Sorte DS 80 und 1 g Ruß unter kräftigem Rühren über 60 min dispergiert. Zur Fällung des Fe und Ni wurden 489,3 g (COOH)_{2*}2H₂O, in 1,7 l entionisiertem Wasser aufgelöst, zugegeben und weitere 10 min zur Komplettierung der Fällung gerührt. Das Präzipitat wurde filtriert, mit entionisiertem Wasser frei von Anionen gewaschen und sprühgetrocknet. Dieses Vorläuferpulver wurde nachfolgend im Rohrofen 90 min bei 500°C in einem Gemisch aus 96 Vol.-% Stickstoff und 4 Vol.-% Wasserstoff reduziert. Das resultierende Verbundpulver zeigte folgende chemische Zusammensetzung: 4,46 % Ni, 4,26 % Fe, 5,52 % Kohlenstoff gesamt, 0,08 % Kohlenstofffrei, 0,653 % Sauerstoff, 0,0196 % Stickstoff, Rest Wolfram. Die Korngröße wurde mit FSSS 0,74 µm und die Komgrüßenverteilung mit Laserbeugungsverfahren mit d10= 1,92 µm, d50=3,55 µm und d90=6,10 µm bestimmt. Die REM-Analyse zeigt ein gut deagglomeriertes Pulver (Fig. 9) mit gleichmäßiger Feund Ni-Verteilung (Fig. 10 und 11).

### Beispiel 5

In eine Suspension von 872 g Oxalsäuredihydrat in 3,05 l entionisiertem Wasser wurden 1,6 kg Wolframmetallpulver (Sorte HC 100, Lieferant H.C.Starck) eingetragen und über 15 min Rührdauer homogen dispergiert. Dazu wurde eine Lösung von 1,592 kg CuS0₄^{*}5H₂O in 6 l entionisiertem Wasser gegeben und die entstehende Fällsuspension weitere 30 min zur Komplettierung der Fällung und Homogenisierung der Suspension gerührt. Das Präzipitat wurde nachfolgend filtriert, mit entionisiertem Wasser frei von Anionen gewaschen, dann sprühgetrocknet und im Rohrofen bei 500°C 120 min unter Wasserstoff reduziert. Das resultierende Verbundpulver enthielt 80,78 % W und 18,86 % Cu neben einem Restsauerstoffgehalt von 0,37 %. Die Korngröße, gemessen mit dem FSSS-Verfahren, wurde mit 1,12 µm bestimmt und die Korngrößenverteilung unter Anwendung des Laserbeugungsverfahrens mit d10=1,64 µm, d50=5,31 µm, d90=12,68 µm. Die REM-Analyse zeigt ein sehr feinkörniges Pulver (Fig. 12) und bei energiedispersiver Auswertung eine gleichmäßige Verteilung des Kupfers in der Wolframpulver-Matrix (Fig. 13).

## Patentansprüche

1. Verfahren zur Herstellung von Pulvermischungen bzw. Verbundpmvem aus mindestens einer ersten Pulverart aus der Gruppe der Metalle, mit einem Schmelzpunkt oberhalb von 2000°C, der Hartstoffe und der keramischen Pulver und mindestens einer zweiten Pulverart aus der Gruppe der Bindemetalle, Bindemetallmischknstalle und Bindemetalllegierungen, wobei die zweite Pulverart in einer wässrigen Suspension der ersten Pulverart durch Fällung als Oxalat, Abtrennung der Mutterlauge und Reduktion zum Metall aus Vorläuferverbindungen in Form wasserlöslicher Salze erzeugt wird, wobei als Vorläuferverbindungen wasserlösliche Verbindungen von Co, Ni, Fe, Cu und/oder Sn eingesetzt werden.

2. Verfahren nach Anspruch 1, **dadurch gekennzeichnet, dass** als erste Pulverart Metalle mit einem Schmelzpunkt oberhalb von 2000°C wie Mo und/oder W und/oder carbidische oder nitridische Hartstoffe wie WC, TiC, TiN, Ti (C,N), TaC, NbC und Mo₂C und/oder deren Mischmetallcarbide und/oder keramische Pulver wie TiB₂ oder B₄C eingesetzt werden.

3. Verfahren nach Anspruch 1 oder 2, **dadurch gekennzeichnet, dass** die erste Pulverart in wässriger Suspension, die den oder die Vorläufer der zweiten Pulverart in Form gelöster Salze enthält, vorgelegt wird und in die Suspension Oxalat- und/oder Oxalsäurelösung gegeben wird.

4. Verfahren nach Anspruch 1 oder 2, **dadurch gekennzeichnet, dass** die erste Pulverart in Oxalat- und/oder Oxalsäurelösung suspendiert wird, und der oder die Vorläufer der zweiten Pulverart in Form einer Lösung ihrer wasserlöslichen Salze zu der Suspension gegeben wird.

5. Verfahren nach einem der Ansprüche 1 bis 4, **dadurch gekennzeichnet, dass** die Oxalsäurekomponente in 1- bis 2-fach, vorzugsweise 1,02 bis 1,2-fach, stöchiometrischer Menge, bezogen auf die Vorläuferverbindungen für die zweite Pulverart eingesetzt wird.

6. Verfahren nach einem der Ansprüche 1 bis 5, **dadurch gekennzeichnet, dass** die Fällungssuspension eine Konzentration von 0,05 bis 1,05 mol/1 Oxalsäurekomponente enthält

7. Verfahren nach einem der Ansprüche 1 bis 6, **dadurch gekennzeichnet, dass** die Fällung unter starkem Rühren durchgeführt wird.

8. Verfahren nach einem der Ansprüche 1 bis 6, **dadurch gekennzeichnet, dass** die Mischung bzw. der Verbund aus erster Pulverart und Präzipitat vor der Reduktion agglomeriert wird.

## Claims

1. A process for the preparation of powder mixtures or composite powders comprising at least one first type of powder from the group consisting of metals having a melting point above 2000°C, hard materials and ceramic powders and at least one second type of powder from the group consisting of binder metals, binder-metal mixed crystals and binder-metal alloys, wherein the second type of powder is formed from precursor compounds in the form of water-soluble salts in an aqueous suspension of the first type of powder by precipitation as oxalate, removal of the mother liquor and reduction to the metal, wherein the precursor compounds employed are water-soluble compounds of Co, Ni, Fe, Cu and/or Sn.

2. A process as claimed in claim 1, **characterized in that** the first type of powder employed is a metal having a melting point above 2000°C, such as Mo and/or W, and/or a carbidic or nitridic hard material, such as WC, TiC, TiN, Ti (C,N), TaC, NbC and Mo₂C, and/or mixed metal carbides thereof and/or ceramic powders, such as TiB2 or B₄C.

3. A process as claimed in claim 1 or 2, **characterized in that** the first type of powder is initially introduced in aqueous suspension containing the precursor(s) of the second type of powder in the form of dissolved salts, and oxalate and/or oxalic acid solution is added to the suspension.

4. A process as claimed in claim 1 or 2, **characterized in that** the first type of powder is suspended in oxalate and/or oxalic acid solution, and the precursor(s) of the second type of powder is (are) added to the suspension in the form of a solution of its water-soluble salts.

5. A process as claimed in one of claims 1 to 4, **characterized in that** the oxalic acid component is employed in a 1- to 2-fold, preferably a 1.02- to 1.2-fold, stoichiometric amount, based on the precursor compounds for the second type of powder.

6. A process as claimed in one of claims 1 to 5, **characterized in that** the precipitation suspension has a concentration of from 0.05 to 1.05 mol/1 of oxalic acid component.

7. A process as claimed in one of claims 1 to 6, **characterized in that** the precipitation is carried out with vigorous stirring.

8. A process as claimed in one of claims 1 to 6, **characterized in that** the mixture or composite of the first type of powder and the precipitate is agglomerated before the reduction.

## Revendications

1. Procédé de production de mélanges de poudres ou de poudres composites à partir d'au moins un premier type de poudre du groupe des métaux, ayant un point de fusion supérieur à 2000°C, des substances dures et des poudres céramiques et d'au moins un second type de poudre du groupe des métaux liants, des cristaux mixtes de métaux liants et des alliages de métaux liants, où le second type de poudre est produit dans une suspension aqueuse du premier type de poudre par précipitation sous forme d'oxalate, séparation de la liqueur mère et réduction en le métal à partir de composés précurseurs sous forme de sels hydrosolubles, où des composés hydrosolubles de Co, Ni, Fe, Cu et/ou Sn sont utilisés comme composés précurseurs.

2. Procédé selon la revendication 1, **caractérisé en ce que** l'on utilise comme premier type de poudre des métaux ayant un point de fusion supérieur à 2000°C comme Mo et/ou W et/ou des substances dures de type carbure ou nitrure comme WC, TiC, TiN, Ti(C,N), TaC, NbC et Mo₂C et/ou leurs carbures métalliques mixtes et/ou des poudres céramiques comme TiB₂ ou B₄C.

3. Procédé selon la revendication 1 ou 2, **caractérisé en ce que** le premier type de poudre est disposé au préalable dans une suspension aqueuse qui contient le ou les précurseur(s) du second type de poudre sous forme de sels dissous, et une solution d'oxalate et/ou d'acide oxalique est ajoutée à la suspension.

4. Procédé selon la revendication 1 ou 2, **caractérisé en ce que** le premier type de poudre est mis en suspension dans une solution d'oxalate et/ou d'acide oxalique, et le ou les précurseurs du second type de poudre sont ajoutés à la suspension sous forme d'une solution de leurs sels hydrosolubles.

5. Procédé selon l'une des revendications 1 à 4, **caractérisé en ce que** le composant acide oxalique est utilisé en une quantité de 1 à 2 fois, de préférence de 1,02 à 1,2 fois la quantité stoechiométrique par rapport aux composés précurseurs pour le second type de poudre.

6. Procédé selon l'une des revendications 1 à 5, **caractérisé en ce que** la suspension de précipitation contient une concentration de 0,05 à 1,05 mol/1 de composant acide oxalique.

7. Procédé selon l'une des revendications 1 à **caractérisé en ce que** la précipitation est réalisée sous forte agitation.

8. Procédé selon l'une des revendications 1 à 6, **caractérisé en ce que** le mélange ou le composite constitué par le premier type de poudre et le précipité est aggloméré avant la réduction.
